# EUROPÄISCHE PATENTSCHRIFT

(11) **EP 1 567 749 B1**
(45) Veröffentlichungstag und Bekanntmachung des Hinweises auf die Patenterteilung: **11.04.2007**
(21) Anmeldenummer: 03788831.0
(22) Anmeldetag: 02.12.2003
(51) Int. Cl.: F01D 5/02, F01D 5/28, F01D 5/06

(54) **TURBINENWELLE SOWIE HERSTELLUNG EINER TURBINENWELLE**
TURBINE SHAFT AND PRODUCTION OF A TURBINE SHAFT
ARBRE DE TURBINE ET REALISATION D'UN ARBRE DE TURBINE

(30) Priorität: 05.12.2002 DE 10257091
(43) Veröffentlichungstag der Anmeldung: 31.08.2005
(73) Patentinhaber: SIEMENS AKTIENGESELLSCHAFT, 80333 München (DE)
(72) Erfinder: JANSSEN, Wolfgang, 42579 Heiligenhaus (DE); KERN, Torsten-Ulf, 46485 Wesel (DE); KLÖCKNER, Heinz, 45468 Mülheim a.d. Ruhr (DE)
(86) Internationale Anmeldenummer: PCT/DE2003/003959
(87) Internationale Veröffentlichungsnummer: WO 2004/051056

(56) Entgegenhaltungen:
- EP-A- 0 964 135
- DE-A- 2 906 371
- US-A- 5 407 497
- HUCHTEMANN B ET AL: "Fortschritte bei warmfesten und hochwarmfesten Stählen" STAHL U. EISEN, Bd. 106, Nr. 13, 30. Juni 1986 (1986-06-30), Seiten 733-738, XP008030416

## Beschreibung

Die Erfindung betrifft eine in einer Axialrichtung ausgerichtete Turbinenwelle für eine Dampfturbine mit einem ersten Strömungsbereich und einem in der Axialrichtung an den ersten Strömungsbereich angrenzenden zweiten Strömungsbereich, wobei die Turbinenwelle im ersten Strömungsbereich ein erstes Material aufweist und im zweiten Strömungsbereich ein zweites Material aufweist. Die Erfindung betrifft ebenso ein Verfahren zur Herstellung einer zwei Materialien umfassenden in einer Axialrichtung ausgerichteten Turbinenwelle.

Turbinenwellen werden in der Regel in Strömungsmaschinen eingesetzt. Als Beispiel für eine Strömungsmaschine kann eine Dampfturbine betrachtet werden. Zur Wirkungsgradsteigerung werden Dampfturbinen als sogenannte kombinierte Dampfturbinen ausgebildet. Derartige Dampfturbinen weisen einen Einströmungsbereich und zwei oder mehreren mit Lauf- und Leitschaufeln ausgebildete Strömungsbereiche auf. Ein Strömungsmedium strömt über den Einströmungsbereich zu einem ersten Strömungsbereich und anschließend zu einem weiteren Strömungsbereich. Als Beispiel für ein Strömungsmedium kann hier Dampf betrachtet werden.

Beispielsweise wird Dampf bei Temperaturen von über 400°C in den Einströmungsbereich geleitet und gelangt von dort zu dem ersten Strömungsbereich. Dabei werden im ersten Strömungsbereich verschiedene Bauteile, insbesondere die Turbinenwelle thermisch belastet. Nach dem ersten Strömungsbereich strömt der Dampf zum zweiten Strömungsbereich. Im zweiten Strömungsbereich weist der Dampf in der Regel niedrigere Temperaturen und niedrigere Drücke auf. In diesem Bereich sollte die Turbinenwelle kaltzähe Eigenschaften aufweisen. Um die beiden notwendigen Eigenschaften der Turbinenwelle miteinander zu kombinieren, sind verschiedene Lösungen bisher bekannt. Eine Lösung sieht vor, die warmfeste Eigenschaft und die kaltzähe Eigenschaft der Turbinenwelle miteinander zu kombinieren. Dabei wird eine sogenannte Monoblockwelle eingesetzt, die die beiden notwendigen Eigenschaften mit gewissen Einschränkungen kombiniert. Allerdings werden hier Kompromisse eingegangen, die für die Konstruktion und den Be-trieb der Dampfturbine zu Einschränkungen führen kann.

Es ist weiterhin bekannt, Turbinenwellen zu schweißen. Bei den bisher bekannten Werkstoffen und den daran angestellten Anforderungen muss eine Pufferschweißung auf einen Werkstoff aufgetragen werden, die bei einer bestimmten Temperatur geglüht werden muss. Nach dem Glühen der Pufferschweißung an einem ersten Werkstoff erfolgt die Verbindung der beiden Teile der Turbinenwelle aus einem ersten und einem zweiten Material durch eine Konstruktionsschweißung mit einer abschließenden Anlassbehandlung bei einer Temperatur, die geringer ist als die während der Glühung der Pufferschweißung herrschende Temperatur. Als Werkstoff für den ersten Bereich der Turbinenwelle, die warmfeste Eigenschaften zeigen muss, wurde bislang 1% CrMoV eingesetzt. Für den zweiten Bereich der Turbinenwelle, der kaltzähe Eigenschaften zeigen muss, wurde bisher 3,5% NiCrMoV eingesetzt.

In der EP 0 964 135 A2 wird Dampfturbinenrotor offenbart, der aus verschiedenen Materialien besteht und verschweißt ist. Der Rotor ist in einen Hochtemperatur- und einen Niedrigtemperaturbereich einegeteilt.

In dem Artikel "Fortschritte bei warmfesten undhochwarmfesten Stählen", Stahl und Eisen Band 106, Nr. 13, 30. Juni 1986, Seiten 733-738, XP 002278825 werdenTurbinenläufer und Wärmetauscher-Rohrbündel aus warm- und hochwarmfesten Stählen offenbart.

Das Verfahren zur Herstellung derartiger Turbinenwellen ist aufwändig und kompliziert.

Aufgabe der vorliegenden Erfindung ist es, eine Turbinenwelle anzugeben, die kaltzähe und warmfeste Eigenschaften aufweist. Eine weitere Aufgabe der Erfindung ist es, ein Verfahren zur Herstellung der Turbinenwelle anzugeben.

Die auf die Turbinenwelle hingerichtete Aufgabe wird gelöst durch die kennzeichnenden Merkmale des Anspruchs 1.

Vorteilhafte Ausgestaltungen sind in den abhängigen Ansprüchen dargestellt.

Die auf das Verfahren hin gerichtete Aufgabe wird durch die kennzeichnenden Merkmale des Anspruchs 6 beschrieben.

Die Erfindung geht von der Erkenntnis aus, dass durch eine gezielte Werkstoffauswahl und angepasste Wärmebehandlung auf eine zusätzliche Pufferschweißung und auf eine zusätzliche Zwischenglühung verzichtet werden kann.

Ein Vorteil ist unter anderem darin zu sehen, dass eine Turbinenwelle schneller und damit kostengünstiger hergestellt werden kann.

Nachfolgend werden Ausführungsbeispiele der Erfindung anhand von Zeichnungen näher erläutert. Einander entsprechende Teile sind in allen Figuren mit den gleichen Bezugszeichen versehen. Darin zeigen schematisch und nicht maßstäblich:
- Figur 1: Schnittbild durch eine zum Stand der Technik gehörende; materialeinheitliche Turbinenwelle,
- Figur 2: Schnittbild durch eine zum Stand der Technik gehörende, aus zwei Materialien bestehende Turbinenwelle,
- Figur 3: Schnittbild durch eine Turbinenwelle,
- Figur 4: Schnittbild durch eine Turbinenwelle.

In den stark vereinfachten Figuren 1, 2, 3 und 4 sind nur jene Teile dargestellt, die für das Verständnis der Funktionsweise der Erfindung von Bedeutung sind.

In einer nicht dargestellten kombinierten Mitteldruck- und Niederdruck-Dampfturbine strömt Frischdampf in einem ersten Teilabschnitt entlang einer Turbinenwelle, entspannt sich dort und kühlt gleichzeitig ab. In diesem ersten Teilabschnitt werden daher warmfeste Eigenschaftsanforderungen an das Material der Turbinenwelle gestellt. Die Temperatur des Frischdampfs kann bis zu 565°C betragen. Der abgekühlte und entspannte Frischdampf strömt in einen zweiten Teilabschnitt, in dem kaltzähe Eigenschaften der Turbinenwelle notwendig sind.

Die in Figur 1 dargestellte Turbinenwelle 1 ist als Monoblockwelle bekannt und weist den Werkstoff 23 CrMoNiWV 8-8 auf und ist in einer Axialrichtung 19 ausgerichtet. Diese Turbinenwelle 1 gehört zum Stand der Technik.

Diese Turbinenwelle 1 wird üblicherweise für kombinierte. Dampfturbinen mit einer Abströmfläche zwischen 10 bis 12,5 m² in einer Reverse-Flow-Bauart bei 50 Hz eingesetzt. In der Reverse-Flow-Bauart dreht sich eine Strömungsrichtung nach Durchströmen des Mitteldruckteils 13 in im wesentlichen entgegengesetzter Richtung und strömt anschließend durch den Niederdruckteil 14. Der Werkstoff 23 CrMoNiWV 8-8 umfasst 0,20 - 0,24 Gew.-% C, ≤ 0,20 Gew.-% Si, 0,60 - 0,80 Gew.-% Mn, ≤ 0,010 Gew.-% P, ≤ 0,007 Gew.-% S, 2,05 - 2,20 Gew.-% Cr, 0,80 - 0,90 Gew.-% Mo, 0,70 - 0,80 Gew.-% Ni, 0,25 - 0,35 Gew.-% V und 0,60 - 0,70 Gew.-% W. Die notwendigen Eigenschaften bezüglich der Warmfestigkeit und der Kaltzähigkeit wurden bisher mit gewissen Einschränkungen durch den Einsatz der in Figur 1 beschriebenen Turbinenwelle 1 kombiniert. Diese Turbinenwelle 1 stößt mit dem angegebenen Werkstoff 23 CrMoNiWV 8-8 an eine Festigkeits- und Zähigkeitsgrenze im Niederdruckteil 14 bei großen Durchmessern, wenn für einen Randbereich 18 Anforderungen an die statische Festigkeit von über Rₚ 0,2 > 650 MPa gestellt werden.

Die in Figur 2 dargestellte Turbinenwelle 7 gehört zum Stand der Technik und weist einen Mitteldruckteil 13 auf, der hohen Temperaturen ausgesetzt wird. Die Turbinenwelle 7 weist ebenso einen Niederdruckteil 14 auf, der thermisch geringer belastet wird als der Mitteldruckteil 13 und in einer Axialrichtung ausgerichtet ist. Dafür wird der Niederdruckteil 14 mechanisch stärker beansprucht als der Mitteldruckteil 13. In der Regel bestehen das Mitteldruck- 13 und Niederdruckteil 14 aus unterschiedlichen Materialien. Der Mitteldruckteil 13 besteht aus 1%igem CrMoV (30 CrMoNiV 5-11) und der Niederdruckteil besteht aus dem Werkstoff 3,5 NiCrMoV (26 NiCrMoV 14-5). Der Werkstoff 30 CrMoNiV 5-11 umfasst 0,27 - 0,34 Gew.-% C, ≤ 0,15 Gew.-% Si, 0,30 - 0,80 Gew.-% Mn, ≤ 0,010 Gew.-% P, ≤0,007 Gew.-% S, 1,10 - 1,40 Gew.-% Cr, 1,0 - 1,20 Gew.-% Mo, 0,50 - 0,75 Gew.-% Ni und 0,25 - 0,35 Gew.-% V. Im wesentlichen besteht das erste Material aus einem warmfesten Material und das zweite Material aus einem kaltzähen Material.

Das Mitteldruckteil 13 muss warmfeste Eigenschaften und das Niederdruckteil 14 muss kaltzähe Eigenschaften besitzen. Die Turbinenwelle 7 weist eine Pufferschweißung 9 auf, die auf das Mitteldruckteil 13 zuerst aufgebracht wird und bei einer Temperatur T1 geglüht wird. Anschließend werden das Mitteldruckteil 13 und das Niederdruckteil 14 mit einer Schweißnaht miteinander verbunden. Nach diesem Schweißvorgang wird bei einer Temperatur T2 geglüht. Ursache für die verschiedenen Temperaturen T1 und T2 ist die unterschiedliche chemische Zusammensetzung und Gefügeausbildung der Werkstoffe und die daraus resultierende unterschiedliche Anlassstabilität: T1 > T2. Hohe Härten in den Wärmeeinflusszonen und Eigenspannungen müssen vermieden werden durch höchstmögliche Anlasstemperaturen, ohne die Festigkeit der bereits gefertigten und geprüften Einzelwellen negativ zu beeinflussen.

In der Figur 3 ist eine erfindungsgemäße Turbinenwelle 2 in Reverse-Flow-Bauart zu sehen. Die Turbinenwelle 2 weist einen als ersten Strömungsbereich 5 ausgebildeten Mitteldruckabschnitt 5 und einen als zweiten Strömungsbereich ausgebildeten Niederdruckabschnitt 6 auf. Der Niederdruckabschnitt 6 ist mit dem Mitteldruckabschnitt 5 mittels einer Konstruktionsschweißung 4 miteinander verbunden. Die Verschweißung des Mitteldruckteils 5 und des Niederdruckteils 6, die zwei unterschiedliche Werkstoffe aufweisen, erfolgt ohne zusätzliche Pufferschweißuhg und daher auch ohne ein zusätzliches Zwischenglühen dafür. Der Mitteldruckteil 5 umfasst bis zur vorletzten Niederdruckstufe den Werkstoff 2 CrMoNiWV (23 CrMoNiWV 8-8) und der Niederdruckteil mit letzter Niederdruckstufe besteht aus dem Werkstoff 3,5 NiCrMoV (26 NiCrMoV 14-5). Der Werkstoff 23 CrMoNiWVV 8-8 umfasst 0,20 - 0,24 Gew.-% C, ≤ 0,20 Gew.-% Si, 0,60 - 0,80 Gew.-% Mn, ≤ 0,010 Gew.-% P, ≤ 0,007 Gew.-% S, 2,05 - 2,20 Gew.-% Cr, 0,80 - 0,90 Gew.-% Mo, 0,70 -0,80 Gew.-% Ni, 0,25 - 0,35 Gew.-% V und 0,60 - 0,70 Gew.-% W und der Werkstoff 26 NiCrMoV 14-5 umfasst 0,22 - 0,32 Gew.-% C, ≤ 0,15 Gew.-% Si, 0,15 - 0,40 Gew.-% Mn, ≤0,010 Gew.-% P, ≤ 0,007 Gew.-% S, 1,20 - 1,80 Gew.-% Cr, 0,25 - 0,45 Gew.-% Mo, 3,40 - 4,00 Gew.-% Ni, 0,05 - 0,15 Gew.-% V.

Die Schweißung wird als Konstruktionsschweißung ausgeführt, wobei während der Konstruktionsschweißung ein Schweißzusatzwerkstoff zugeführt wird. Der Schweißzusatzwerkstoff sollte z. B. 2% Nickel umfassen.

Nach der Schweißung sollte die geschweißte Welle bei einer Temperatur zwischen 600°C und 640°C ausreichend lang zwischen 2 und 20 Stunden angelassen werden.

Der Vorteil des 3,5 NiCrMoV-Werkstoff liegt insbesondere darin, dass er ohne Zähigkeitsprobleme eine statische Festigkeit von bis zu Rₚ0,2 > 760 MPa aufweist. Durch das Anlassen bei den vorgenannten Temperaturen wird die Festigkeit der Schweißnaht kaum beeinflusst. Die Eigenspannungen und die Härten in der Wärmeeinflusszone werden verringert, so dass Spannungsrisskorrosionsgefahr durch feuchte Medien vermieden werden kann. Die Vickers-Härte liegt bei HV < 360. Damit ergibt sich eine geschweißte Welle, die im vorderen Teil die notwendige Warmfestigkeit besitzt, im hinteren Teil aber die hohe Festigkeits- und Zähigkeitsanforderung durch die großen Schaufel-Fliehkräfte ertragen kann. Die Verbindung muss nur einmal geschweißt und einmal geglüht werden.

Die in Figur 4 dargestellte Turbinenwelle 8 zeigt eine in Axialrichtung 19 ausgerichtete Turbinenwelle 8 für den Einsatz in der Straight-Flow-Bauart. Die Turbinenwelle 8 weist einen als ersten Strömungsbereich (13) ausgebildeten Mitteldruckteil 13 und einen als zweiten Strömungsbereich (14) ausgebildeten Niederdruckteil 14 auf. Der Mitteldruckteil 13 und der Niederdruckteil 14 werden über eine Konstruktionsschweißnaht 15 verbunden. Der Vorteil dieser Ausführungsform für die Straight-Flow-Bauart gegenüber der in Figur 2 dargestellten Ausführungsform besteht insbesondre darin, dass durch den Ersatz des anlassstabileren 1 CrMoV-Stahles durch den 2 CrMoNiWV-Stahl mit vergleichbaren Warmfestigkeiten, aber geringerer Anlassstabilität durch die gewählten Anlassparameter die Härten in den Wärmeeinflusszonen des 2 CrMoNiWV und 3,5 NiCrMoV und die Eigenspannungen auf die erforderlichen Niveaus reduziert werden können. Auch hier ergibt sich eine geschweißte Turbinenwelle 8, die im Mitteldruckteil 13 die notwendige Warmfestigkeit besitzt und im Niederdruckteil 14 die notwendige hohe Festigkeits- und Zähigkeitsanforderungen erfüllt.

Weitere Vorteile ergeben sich dadurch, dass die Turbinenwelle lediglich einmal geschweißt und einmal angelassen werden muss. Dadurch reduzieren sich die Durchlaufzeiten in der Fertigung. Die Realisierbarkeit von weiteren konstruktiven Lösungen mit hohen Festigkeits- und Zähigkeitsanforderungen im Niederdruckteil 14 und hoher Warmfestigkeit im Mitteldruckteil 13 werden für neue Dampfturbinenbaureihen möglich.

## Patentansprüche

1. Eine in einer Axialrichtung (19) ausgerichtete Turbinenwelle (2, 8)
mit einem ersten Strömungsbereich (5, 13) und
einem in der Axialrichtung (19) an den ersten Strömungsbereich (5, 13) angrenzenden zweiten Strömungsbereich (6, 14),
wobei die Turbinenwelle (2, 8) im ersten Strömungsbereich (5, 13) ein erstes Material aufweist und
im zweiten Strömungsbereich (6, 14) ein zweites Material aufweist, wobei
das erste Material einen warmfesten Stahl umfasst und das zweite Material einen kaltzähen Stahl umfasst, und wobei das zweite Material eine 3,5 NiCrMoV-Stahl umfasst,
**dadurch gekennzeichnet, dass**
das erste Material einen 2 CrMoNiWV-Stahl umfasst.

2. Turbinenwelle (2, 8) nach Anspruch 1,
**dadurch gekennzeichnet, dass**
das erste Material
0,20 - 0,24 Gew.-% C, ≤ 0,20 Gew.-% Si, 0,60 - 0,80 Gew.-% Mn, ≤ 0,010 Gew.-% P, ≤ 0,007 Gew.-% S, 2,05 - 2,20 Gew.-% Cr, 0,80 - 0,90 Gew.-% Mo, 0,70 -0,80 Gew.-% Ni, 0,25 - 0,35 Gew.-% V und 0,60 - 0,70 Gew.-% W aufweist und wobei das zweite Material
0,22 - 0,32 Gew.-% C, ≤ 0,15 Gew.-% Si, 0,15 - 0,40 Gew.-% Mn, ≤ 0,010 Gew.-% P, ≤ 0,007 Gew.-% S, 1,20 - 1,80 Gew.-% Cr, 0,25 - 0,45 Gew.-% Mo, 3,40 -4,00 Gew.-% Ni, 0,05 - 0,15 Gew.-% V aufweist.

3. Turbinenwelle (2, 8) nach einem der Ansprüche 1 bis 2,
**dadurch gekennzeichnet, dass**
zwischen dem ersten Material und dem zweiten Material eine Konstruktionsschweißnaht (4) angeordnet ist.

4. Turbinewelle (2, 8) nach einem der vorhergehenden Ansprüche,
**dadurch gekennzeichnet, dass**
die Konstruktionsschweißnaht (4) einen Schweißzusatzwerkstoff aufweist.

5. Turbinenwelle (2, 8) nach Anspruch 4,
**dadurch gekennzeichnet, dass**
der Schweißzusatzwerkstoff 2 Gew.-% Nickel aufweist.

6. Verfahren zur Herstellung einer zwei Materialien umfassenden, in einer Axialrichtung (19) ausgerichteten Turbinenwelle (2, 8), wobei
das erste und das zweite Material mittels einer Konstruktionsschweißung (4) unmittelbar miteinander verbunden wird, und wobei für das zweite Material ein 3,5 NiCrMoV-Stahl verwendet wird, **dadurch gekennzeichnet, dass**
für das erste Material ein 2 CrMoNiWV-Stahl verwendet wird.

7. Verfahren nach Anspruch 6,
**dadurch gekennzeichnet, dass**
für das erste Material
0,20 - 0,24 Gew.-% C, ≤ 0,20 Gew.-% Si, 0,60 - 0,80 Gew.-% Mn, ≤ 0,010 Gew.-% P, ≤ 0,007 Gew.-% S, 2,05 - 2,20 Gew.-% Cr, 0,80 - 0,90 Gew.-% Mo, 0,70 -0,80 Gew.-% Ni, 0,25 - 0,35 Gew.-% V und 0,60 - 0,70 Gew.-% W verwendet wird und
wobei für das zweite Material
0,22 - 0,32 Gew.-% C, ≤ 0,15 Gew.-% Si, 0,15 - 0,40 Gew.-% Mn, ≤ 0,010 Gew.-% P, ≤ 0,007 Gew.-% S, 1,20 - 1,80 Gew.-% Cr, 0,25 - 0,45 Gew.-% Mo, 3,40 - 4,00 Gew.-% Ni, 0,05 - 0,15 Gew.-% V verwendet wird.

8. Verfahren nach Anspruch 6 oder 7,
**dadurch gekennzeichnet, dass**
ein Schweißzusatzwerkstoff der Konstruktionsschweißung (4) zugeführt wird.

9. Verfahren nach Anspruch 8,
**dadurch gekennzeichnet, dass**
als Schweißzusatzwerkstoff ein Material verwendet wird, das 2 Gew.-% Nickel aufweist.

10. Verwendung der Turbinenwelle (4) nach einem der Ansprüche 1 bis 9 in einer Dampfturbine.

## Claims

1. Turbine shaft (2, 8) which is oriented in an axial direction (19),
having a first flow region (5, 13) and a second flow region (6, 14), which adjoins the first flow region (5, 13) in the axial direction (19),
the turbine shaft (2, 8) comprising a first material in the first flow region (5, 13) and
comprising a second material in the second flow region (6, 14), in which
the first material comprises a heat-resistant steel, and
the second material comprises a steel which is tough at low temperatures and in which the second material comprises a 3.5 NiCrMoV steel, **characterized in that** the first material comprises a 2 CrMoNiWV steel.

2. Turbine shaft (2, 8) according to Claim 1, **characterized in that** the first material includes
0.20 - 0.24% by weight of C, ≤ 0.20% by weight of Si, 0.60 - 0.80% by weight of Mn, ≤ 0.010% by weight of P, ≤ 0.007% by weight of S, 2.05 - 2.20% by weight of Cr, 0.80 - 0.90% by weight of Mo, 0.70 - 0.80% by weight of Ni, 0.25 - 0.35% by weight of V and 0.60 - 0.70% by weight of W
and the second material includes
0.22 - 0.32% by weight of C, ≤ 0.15% by weight of Si, 0.15 to 0.40% by weight of Mn, ≤ 0.010% by weight of P,≤ 0.007% by weight of S, 1.20 - 1.80% by weight of Cr, 0.25 - 0.45% by weight of Mo, 3.40 - 4.00% by weight of Ni, 0.05 - 0.15% by weight of V.

3. Turbine shaft (2, 8) according to one of Claims 1 to 2, **characterized in that** a structural weld seam (4) is arranged between the first material and the second material.

4. Turbine shaft (2, 8) according to one of the preceding claims, **characterized in that** the structural weld seam (4) includes a weld filler.

5. Turbine shaft (2, 8) according to Claim 4, **characterized in that** the weld filler includes 2% by weight of nickel.

6. Process for producing a turbine shaft (2, 8) which comprises two materials and is oriented in an axial direction (19), in which the first and second materials are directly joined to one another by means of a structural weld (4) and in which a 3.5 NiCrMoV steel is used for the second material, **characterized in that** a 2 CrMoNiWV steel is used for the first material.

7. Process according to Claim 6, **characterized in that**
0.20 - 0.24% by weight of C, ≤ 0.20% by weight of Si, 0.60 - 0.80% by weight of Mn, ≤ 0.010% by weight of P, ≤ 0.007% by weight of S, 2.05 - 2.20% by weight of Cr, 0.80 - 0.90% by weight of Mo, 0.70 - 0.80% by weight of Ni, 0.25 - 0.35% by weight of V and 0.60 - 0.70% by weight of W is used for the first material, and
0.22 - 0.32% by weight of C, ≤ 0.15% by weight of Si, 0.15 - 0.40% by weight of Mn, ≤ 0.010% by weight of P, ≤ 0.007% by weight of S, 1.20 - 1.80% by weight of Cr, 0.25 - 0.45% by weight of Mo, 3.40 - 4.00% by weight of Ni, 0.05 - 0.15% by weight of V is used for the second material.

8. Process according to Claim 6 or 7, **characterized in that** a weld filler is fed to the structural weld (4).

9. Process according to Claim 8, **characterized in that** the weld filler used is a material which includes 2% by weight of nickel.

10. Use of the turbine shaft (4) as described in one of Claims 1 to 9 in a steam turbine.

## Revendications

1. Arbre (2, 8) de turbine dirigé dans une direction (19) axiale,
comprenant une première partie (5, 13) d'écoulement, et
une deuxième partie (6, 14) d'écoulement voisine dans la direction (19) axiale de la première partie (5, 13) d'écoulement,
l'arbre (2, 8) de turbine ayant un premier matériau dans la première partie (5, 13) d'écoulement, et
un deuxième matériau dans la deuxième partie (6, 14) d'écoulement, dans lequel
le premier matériau comprend un acier résistant à chaud, et
le deuxième matériau comprend un acier tenace à froid, et
dans lequel le deuxième matériau comprend un acier 3,5 NiCrMoV,
**caractérisé en ce que**
le premier matériau comprend un acier 2 CrMoNiWV.

2. Arbre (2, 8) de turbine suivant la revendication 1,
**caractérisé en ce que**
le premier matériau comprend
de 0,20 à 0,24 % de C, ≤ 0,20 % de Si, de 0,60 à 0,80 % de Mn, ≤ 0,010 % de P, ≤ 0,007 % de S, de 2,05 à 2,20 % de Cr, de 0,80 à 0,90 % de Mo, de 0,70 à 0,80 % de Ni, de 0,25 à 0,35 % de V et de 0,60 à 0,70 % de W,
et dans lequel le deuxième matériau comprend
de 0,22 à 0,32 % de C, ≤ 0,15 % de Si, de 0,15 à 0,40 % de Mn, ≤ 0,010 % de P, ≤ 0,007 % de S, de 1,20 à 1,80 % de Cr, de 0,25 à 0,45 % de Mo, de 3,40 à 4,00 % de Ni, de 0,05 à 0,15 % de V.

3. Arbre (2, 8) de turbine suivant l'une des revendications 1 à 2,
**caractérisé en ce qu'**un cordon (4) de soudure de construction est disposé entre le premier matériau et le deuxième matériau.

4. Arbre (2, 8) de turbine suivant l'une des revendications précédentes,
**caractérisé en ce que** le cordon de soudure de construction comprend un additif de soudure.

5. Arbre (2, 8) de turbine suivant la revendication 4,
**caractérisé en ce que** l'additif de soudure a 2 % en poids de nickel.

6. Procédé de fabrication d'un arbre (2, 8) de turbine comprenant deux matériaux et dirigé dans une direction (19) axiale, dans lequel
on relie directement l'un à l'autre le premier et le deuxième matériau au moyen d'une soudure (4) de construction et dans lequel on utilise pour le deuxième matériau un acier 3,5 NiCrMoV,
**caractérisé en ce que**
on utilise pour le premier matériau un acier 2 CrMoNiWV.

7. Procédé suivant la revendication 6,
**caractérisé en ce que**
on utilise pour le premier matériau
de 0,20 à 0,24 % de C, ≤ 0,20 % de Si, de 0,60 à 0,80 % de Mn, ≤ 0,010 % de P, ≤ 0,007 % de S, de 2,05 à 2,20 % de Cr, de 0,80 à 0,90 % de Mo, de 0,70 à 0,80 % de Ni, de 0,25 à 0,35 % de V et de 0,60 à 0,70 % de W,
et dans lequel on utilise pour le deuxième matériau
de 0,22 à 0,32 % de C, ≤ 0,15 % de Si, de 0,15 à 0,40 % de Mn, ≤ 0,010 % de P, ≤ 0,007 % de S, de 1,20 à 1,80 % de Cr, de 0,25 à 0,45 % de Mo, de 3,40 à 4,00 % de Ni, de 0,05 à 0,15 % de V.

8. Procédé suivant la revendication 6 ou 7,
**caractérisé en ce que** l'on ajoute un additif de soudure à la soudure de construction.

9. Procédé suivant la revendication 8,
**caractérisé en ce que** l'on utilise comme additif de soudure un matériau qui a 2 % en poids de nickel.

10. Utilisation de l'arbre (4) de turbine suivant l'une des revendications 1 à 9 dans une turbine à vapeur.
